# EUROPÄISCHE PATENTSCHRIFT

(11) **EP 0 270 018 B1**
(45) Veröffentlichungstag und Bekanntmachung des Hinweises auf die Patenterteilung: **17.06.1992**
(21) Anmeldenummer: 87117541.0
(22) Anmeldetag: 27.11.1987
(51) Int. Cl.: B03D 1/00

(54) **Verwendung von N-Alkyl- und N-Alkenylasparaginsäuren als Co-Sammler für die Flotation nichtsulfidischer Erze**
Use of N-alkyl and N-alkenyl-aspartic acids as co-collectors for the flotation of non-sulfidic minerals
Utilisation d'Acides N-alkyle et N-alkényle aspartiques comme co-collecteurs pour la flottation de minerais non sulfurés

(30) Priorität: 05.12.1986 DE 3641579
(43) Veröffentlichungstag der Anmeldung: 08.06.1988
(73) Patentinhaber: Henkel Kommanditgesellschaft auf Aktien, 40191 Düsseldorf (DE)
(72) Erfinder: Kottwitz, Beatrix, Dr., D-4000 Düsseldorf 13 (DE); von Rybinski, Wolfgang, D-4000 Düsseldorf 13 (DE); Köster, Rita, D-4000 Düsseldorf 13 (DE)

(56) Entgegenhaltungen:
- FR-A- 2 313 128
- GB-A- 2 037 619
- US-A- 2 200 220
- SOVIET INVENTIONS ILLUSTRATED, Woche E06, 24 März 1982, Derwent Publications Ltd., London, GB; & SU-A-825 163 (UKR NATURAL RESOURCE) 05-05-1981

## Beschreibung

Die Erfindung betrifft die Verwendung von N-Alkyl-und/oder N-Alkenylasparaginsäuren als Co-Sammler bei der Flotation von nichtsulfidischen Erzen und ein Verfahren zur Abtrennung von nichtsulfidischen Erzen durch Flotation.

Zur Abtrennung von Wertmineralen von der Gangart ist die Flotation ein allgemein angewandtes Sortierverfahren für die Aufarbeitung von mineralischen Rohstoffen. Nichtsulfidische Minerale, wie beispielsweise Apatit, Fluorit, Scheelit und andere salzartige Mineralien, Cassiterit und andere Metalloxide, wie Titan- oder Zirkonoxide, sowie bestimmte Silikate und Alumosilikate können durch Flotationsverfahren aufbereitet werden. Zur Flotation wird das Erz vorzerkleinert und trocken, vorzugsweise aber naß vermahlen und in Wasser suspendiert. Diesen Suspensionen werden üblicherweise Sammler, häufig in Verbindung mit Hilfsreagenzien wie Schäumern, Reglern, Drückern (Desaktivatoren) und oder Belebern (Aktivatoren) zugesetzt, um die Abtrennung der Wertminerale von den Gangartbestandteilen des Erzes bei der anschließenden Flotation zu unterstützen. Bevor in die Suspension Luft eingeblasen wird (Flotieren) läßt man diese Reagenzien üblicherweise eine gewisse Zeit auf das feingemahlene Erz einwirken (Konditionieren). Dadurch wird an der Oberfläche der Suspension ein Schaum erzeugt, wobei der Sammler für eine Hydrophobierung der Oberfläche der Minerale sorgt. Die Minerale haften an den während der Belüftung gebildeten Gasblasen, wobei die Hydrophobierung der Mineralbestandteile selektiv in der Weise erfolgt, daß die unerwünschten Erzbestandteile nicht an den Gasblasen haften. Der mineralhaltige Schaum wird abgestreift und nach bekannten Verfahren aufgearbeitet. Ziel der Flotation ist, das Wertmineral der Erze in möglichst hoher Ausbeute zu gewinnen, dabei aber gleichzeitig eine möglichst gute Anreicherung zu erhalten.

Bei der flotativen Aufbereitung nichtsulfidischer Erze werden überwiegend anionische und kationische Tenside als Sammler eingesetzt. Diese sollen an der Wertmineraloberfläche möglichst selektiv adsorbieren, um eine hohe Anreicherung im Flotationskonzentrat zu erzielen. Außerdem sollen die Sammler einen tragfähigen, aber nicht zu stabilen Flotationsschaum entwickeln. Für Erze, die Gangartminerale enthalten, die von anionischen Sammlern, wie z.B. ungesättigten und gesättigten Fettsäuren, insbesondere Tallölfettsäuren und Ölsäuren, Alkylsulfate oder -sulfonate, nicht hydrophobiert werden, genügen diese als Sammler. Für schwieriger zu flotierende Erze, wie beispielsweise Zinnerze, werden selektivere Sammler, wie z.B. Phosphonsäuren (DD-C-76 974) oder Alkylsulfosuccinamide (US-A-3 830 366) eingesetzt.

Als organische Phosphonate kommen wasserlösliche Salze von organischen Phosphonsäuren, beispielsweise Salze der Styrolphosphonsäure, zur Flotation von nichtsulfidischen Erzen, insbesondere Zinnerzen, in Betracht, wie sie beispielsweise in X. International Mineral Proc. Congress - IMM, E. Töpfer, Seite 626 bis 627, London 1973 (0.S. Bogandow) beschrieben sind.

Bei der Flotation nichtsulfidischer Erze häufig verwendete Sammler sind beispielsweise Alkylmonocarbonsäuren, wie beispielsweise ungesättigte langkettige Fettsäuren, wie die oben genannte Tallölfettsäure. Es werden aber auch Di- und Tricarbonsäuren als Sammler für die Flotation eingesetzt (H. Schubert, H. Baldauf, A. Serrano, XII International Mineral Proc. Congress, Sao Paulo 1977).

Aus Soviet Inventions Illustrated v. 24.3.82, Derwent Publications Ltd., London, Zusammenfassung 11362 und GB-A-2 037 619 ist die Verwendung von Asparaginsäure bzw. deren Salzen als Sammler bei der Flotation von nichtsulfidischen Erzen (Alunit, Cassiterit) bekannt.

Viele Sammler für nichtsulfidische Erze entwickeln wegen ihres Tensidcharakters selbst einen für die Flotation geeigneten Schaum. Es kann jedoch auch notwendig sein, durch spezielle Schäumer einen Schaum zu entwickeln oder den Schaum in geeigneter Weise zu modifizieren. Bekannte Schäumer für die Flotation sind Alkohole mit 4 bis 10 C-Atomen, Propylenglykole, Polyethylenglykol- oder Polypropylenglykolether, Terpenalkohole (Pine Oils) und Kresylsäuren. Soweit erforderlich, werden den zu flotierenden Suspensionen (Trüben) modifizierende Reagenzien zugegeben, beispielsweise Regler für den pH-Wert, Aktivatoren für das im Schaum zu gewinnende Mineral oder Drücker für die im Schaum unerwünschten Minerale und gegebenenfalls auch Dispergatoren.

Die für die Flotation von nichtsulfidischen Erzen eingesetzten anionischen und nichtionischen Sammler führen in vielen Fällen bei ökonomisch vertretbaren Sammlermengen nicht zu einem befriedigenden Ausbringen der Wertminerale.

Der vorliegenden Erfindung lag deshalb die Aufgabe zugrunde, im Sinne einer wirtschaftlicheren Gestaltung der Flotationsprozesse verbesserte Sammler zur Verfügung zu stellen, mit denen entweder bei gleichbleibenden Sammlermengen und gleichbleibender Selektivität größere Ausbeuten an Wertmineralen, oder bei verminderten Sammlermengen gleichbleibende Wertmineralausbeuten erzielt werden.

Es wurde überraschend gefunden, daß N-Alkyl- und/oder N-Alkenylasparaginsäuren als Co-Sammler bei der Flotation von nichtsulfidischen Erzen in vorteilhafter Weise verwendet werden können.

Gegenstand der vorliegenden Erfindung ist die Verwendung von N-Alkyl- und/oder N-Alkenylasparaginsäuren, deren Alkyl- und/oder Alkenylreste geradkettig oder verzweigt sind, 8 bis 18 Kohlenstoffatome besitzen und gegebenenfalls eine Hydroxylgruppe und/oder anstelle einer CH₂-Gruppe eine Etherbrücke besitzen, oder deren Salze als Co-Sammler bei der Flotation von nichtsulfidischen Erzen.

Neben den freien Säuren der N-Alkyl- und N-Alkenylasparaginsäuren können auch deren Alkali- bzw. Ammoniumsalze vorteilhaft verwendet werden. In vorteilhafter Weise werden die entsprechenden Kaliumsalze und vorzugsweise die entsprechenden Natriumsalze der N-Alkyl- und/oder N-Alkenylasparaginsäuren eingesetzt.

Die Herstellung von N-Alkyl- und/oder N-Alkenylaminosäuren sowie ihrer Alkali- bzw. Ammoniumsalze ist allgemein aus der Literatur bekannt. Sie erfolgt zum einen mittels der verschiedenen Alkylierungsreaktionen am Stickstoff der Aminosäure, wie beispielsweise beschrieben in Houben-Weyl Band 11/2, zum anderen durch die Addition von primären oder sekundären Aminen an ungesättigte Carbonsäuren (J. March "Advanced Organic Chemistry: Reactions, Mechanism and Structure", McGraw-Hill, 1977).

Zur Darstellung der hier bezeichneten N-Alkyl- und/oder N-Alkenylasparaginsäuren und -salze wird das letztere Verfahren, ausgehend von Maleinsäureestern, angewandt. Dabei können die Maleinsäureester mit der entsprechenden Aminkomponente entweder in einem Lösungsmittel (US-A-2 438 092) oder lösungsmittelfrei, gegebenenfalls unter Zusatz eines Katalysators, wie beispielsweise Essigsäure, Alkalimetallthiocyanate oder O,N-Dialkylphosphocarbamate (SU-A-77 10 87) umgesetzt werden.

Erfindungsgemäß können neben N-Alkyl- und/oder N-Alkenylasparaginsäuren im Verhältnis von 20 : 1 bis 1 : 20 zusätzlich anionische und/oder nichtionische Sammler eingesetzt werden.

Gemäß einer bevorzugten Ausführungsform der vorliegenden Erfindung werden neben N-Alkyl- und/oder N-Alkenylasparaginsäuren als anionische Sammler Talgalkylsulfosuccinamide und/oder Ölsäure eingesetzt.

Als nichtionischer Sammler kann beispielsweise ein Umsetzungsprodukt aus Propylenglykolglucosid mit α-Dodecanepoxid mit Vorteil eingesetzt werden.

Die Mengen, in denen die erfindungsgemäß zu verwendenden Co-Sammler eingesetzt werden, hängen jeweils von der Art der zu flotierenden nichtsulfidischen Erze und von deren Gehalt an Wertmineral ab. Demzufolge können die jeweils notwendigen Einsatzmengen in weiten Grenzen schwanken. Im allgemeinen werden die erfindungsgemäßen Co-Sammler in Sammlergemischen in Mengen von 50 bis 2000 g/t Roherz eingesetzt.

In der Praxis werden die erfindungsgemäß zu verwendenden N-Alkyl- und/oder N-Alkenylasparaginsäuren in Kombination mit anionischen, kationischen und/oder nichtionischen Sammlern in den bekannten Flotationsverfahren für nichtsulfidische Erze anstelle der bekannten Sammler eingesetzt. Demgemäß werden auch hier neben den Sammlergemischen die jeweils gebräuchlichen Reagenzien wie Schäumer, Regler, Aktivatoren, Desaktivatoren usw. den wäßrigen Aufschlämmungen der vermahlenen Erze zugesetzt. Die Durchführung der Flotation erfolgt unter den Bedingungen der Verfahren des Standes der Technik.

In diesem Zusammenhang sei auf die folgenden Literaturstellen zur Technologie der Erzaufbereitung verwiesen: A. Schubert, Aufbereitung fester mineralischer Rohstoffe, Leipzig 1967; B. Wills, Mineral Processing Technology, New York, 1978; D. B. Purchas (ed.), Solid/Liquid Separation Equipment Scale-Up, Croydon 1977; E. S. Perry, C. J. van Oss, E. Grushka (ed.), Separation and Purification Methods, New York 1973-1978.

Die erfindungsgemäß zu verwendenden N-Alkyl- und/oder N-Alkenylasparaginsäuren können beispielsweise als Co-Sammler eingesetzt werden bei der flotativen Aufarbeitung von Scheeliterz, Cassiteriterz und Fluoriterz.

Weiterer Gegenstand der Erfindung ist ein Verfahren zur Abtrennung von nichtsulfidischen Erzen durch Flotation, bei dem man gemahlenes Erz mit Wasser zu einer Erzsuspension vermischt, in die Suspension in Gegenwart des Sammlergemisches Luft einleitet und den entstandenen Schaum zusammen mit dem darin enthaltenen Mineral abtrennt. Dieses Verfahren ist dadurch gekennzeichnet, daß man als Co-Sammler N-Alkyl- und/oder N-Alkenylasparaginsäuren einsetzt.

Die nachfolgenden Beispiele zeigen die Überlegenheit der erfindungsgemäß zu verwendenden Co-Sammler. Unter Laborbedingungen wurde teilweise mit erhöhten Sammlerkonzentrationen gearbeitet, die in der Praxis zum Teil erheblich unterschritten werden können. Die Anwendungsmöglichkeiten und Anwendungsbedingungen sind daher nicht auf die in den Beispielen beschriebenen Trennaufgaben und Versuchsbedingungen beschränkt. Alle Prozentangaben beziehen sich, sofern nicht anders angegeben, auf Gewichtsprozent. Die Mengenangaben für Reagenzien beziehen sich jeweils auf Aktivsubstanz.

### Herstellungsbeispiel

Zu 259 g technischen Talgamins (16 bis 18 C-Atome) und 6 g Eisessig wurden bei 60°C 172 g Maleinsäurediethylester getropft, wobei die Innentemperatur 70°C nicht überschritt. Die Reaktionslösung wurde 5 h bei 70°C belassen und dann auf 90°C erwärmt. Man fügte 80 g NaOH, gelöst in 970 ml Wasser, hinzu und hielt die Temperatur für 1 h bei 85 bis 90°C.

### Flotationsversuche

### Beispiele 1 und 2 und Vergleichsbeispiel 1

Als Flotationsaufgabe wurde ein Scheeliterz aus Österreich mit der nachstehenden chemischen Zusammensetzung, bezogen auf die Hauptbestandteile, eingesetzt:

| | |
|---|---|
| WO₃ | 0,3 % |
| CaO | 8,8 % |
| SiO₂ | 55,8 % |

Die Erzprobe weist folgende Korngrößenverteilung auf:

| | |
|---|---|
| 28 % | - 25 µm |
| 43 % | 25 - 100 µm |
| 29 % | 100 - 200 µm |

Als erfindungsgemäße Sammlergemische dienten Kombinationen eines von einem Talgamin abgeleiteten Sulfosuccinamids mit Natriumsalzen der N-Alkylasparaginsäuren im Gewichtsverhältnis 2 : 1. Die Kettenlänge der N-Alkylasparaginsäuren war C_{16/18} (Beispiel 1) bzw. C_{12/14} (Beispiel 2). Als Vergleichssammler wurde das oben genannte Talgalkylsulfosuccinamid (Vergleichsbeispiel 1) herangezogen.

Die Flotationsversuche wurden mit einer Humbold-Wedag-Laborflotationsmaschine der Firma KHD Industrieanlagen AG, Humbold-Wedag, Köln (s. Seifen-Fette-Wachse 105 (1979), S. 248) in einer 1 l-Flotationszelle durchgeführt. Zur Herstellung der Trübe wurde entionisiertes Wasser verwendet. Die Trübedichte betrug 400 g/l. Als Drücker wurde Wasserglas mit einer Dosierung von 2 000 g/t eingesetzt. Die Konditionierzeit des Drückers betrug 10 min bei einer Rührgeschwindigkeit von 2 000 l/min.

Es wurde bei dem sich aus der Wasserglaszugabe ergebenden pH-Wert von ca. 9,5 flotiert. Die Art der Sammlerdosierung ist aus der Tabelle 1 ersichtlich. Die Konditionierzeit des Sammlers lag bei 3 min.

Die Ergebnisse der Tabelle 1 zeigen, daß mit den erfindungsgemäßen Sammlerkombinationen eine deutlich höhere Anreicherung und ein besseres Ausbringen erzielt werden als mit dem Alkylsulfosuccinamid des Vergleichsbeispiels 1 allein.

### Beispiel 3 und Vergleichsbeispiel 2

Flotiert wurde ein wertmineralarmes südafrikanisches Cassiteriterz, das im wesentlichen Granit, Turmalin und Magnetit als Gangart enthält. Die Flotationsaufgabe hatte folgende Korngrößenverteilung:

| | |
|---|---|
| 49,5 % | - 25 µm |
| 43,8 % | 25 - 63 µm |
| 6,7 % | + 63 µm |

Die Flotationsversuche wurden in einer 1 1 Laborflotationszelle bei Raumtemperatur durchgeführt. Als Drücker wurde Wasserglas mit einer Dosierung von 2 000 g/t verwendet, der pH-Wert der Trübe wurde mit Schwefelsäure vor der Sammlerzugabe auf pH 5 eingestellt. Flotiert wurde mit einer Trübedichte von 500 g Erz pro Liter Leitungswasser mit einer Härte von 16 °dH. Die Flotationszeit der Vorflotation betrug 4 min bei einer Rührgeschwindigkeit von 1 200 l/min.

Als erfindungsgemäßer Co-Sammler wurde das Na-Salz der N-Talgalkylasparaginsäure mit einer Kettenlänge von 16 bis 18 C-Atomen eingesetzt. Als Sammler diente ein Propylenglykolglucosid, umgesetzt mit α-Dodecanepoxid. Das Mischungsverhältnis von Sammler zu Co-Sammler betrug 1 : 2 (Beispiel 3). Für das Vergleichsbeispiel 2 wurde technische Styrolphosphonsäure herangezogen.

Im Vergleich zur Styrolphosphonsäure kann mit dem erfindungsgemäßen Co-Sammler in Kombination mit dem Alkylglucosid ein höherer SnO₂-Gehalt im Konzentrat erzielt werden, wobei trotz niedrigerer Sammlerdosierung das Metallausbringen gleich bleibt (Tabelle 2).

### Beispiel 4 und Vergleichsbeispiel 3

Flotiert wurde ein mexikanisches Fluoriterz mit überwiegend Silikaten als Gangart. Die Flotationsaufgabe hatte folgende Korngrößenverteilung:

| | |
|---|---|
| 35 % | - 25 µm |
| 50 % | 25 - 80 µm |
| 15 % | + 80 µm |

Das Konzentrat der Vorflotation wurde vor den nachfolgenden Reinigungsstufen weiter aufgemahlen. Die Korngröße betrug dann:

| | |
|---|---|
| 98 % | - 44 µm |

Die Flotationsversuche wurden in einer 1 1-Denverzelle unter Verwendung von extrem hartem Wasser (350 °dH) durchgeführt. Der Drücker war alkalisch aufgeschlossene Stärke mit einer Dosierung von 1 000 g/t.

Verwendet wurde als erfindungsgemäßer Co-Sammler das Na-Salz der N-Talgalkylasparaginsäure mit einer Kettenlänge von 16 bis 18 C-Atomen in Kombination mit Ölsäure im Verhältnis 1 : 9 (Beispiel 4). Der Standardsammler war Ölsäure (Vergleichsbeispiel 3).

Aus den Ergebnissen in der Tabelle 3 ist ersichtlich, daß die Kombination des erfindungsgemäßen Co-Sammlers mit Ölsäure bei verringerter Dosierung ein besseres Fluoritausbringen und einen höheren Konzentratgehalt ergibt.

## Patentansprüche

1. Verwendung von N-Alkyl- und/oder N-Alkenylasparaginsäuren, deren Alkyl- und/oder Alkenylreste geradkettig oder verzweigt sind, 8 bis 18 Kohlenstoffatome besitzen und gegebenenfalls eine Hydroxylgruppe und/oder anstelle einer CH₂-Gruppe eine Etherbrücke besitzen, oder deren Salze als Co-Sammler bei der Flotation von nichtsulfidischen Erzen.

2. Verwendung nach Anspruch 1, **dadurch gekennzeichnet,** daß man die Kaliumsalze, Ammoniumsalze und vorzugsweise die Natriumsalze der N-Alkyl- und/oder N-Alkenylasparaginsäuren einsetzt.

3. Verwendung nach den Ansprüchen 1 und 2, **dadurch gekennzeichnet,** daß neben den N-Alkyl- und N-Alkenylasparaginsäuren im Verhältnis 20 : 1 bis 1 : 20 zusätzlich anionische und/oder nichtionische Sammler eingesetzt werden.

4. Verwendung nach Anspruch 3, **dadurch gekennzeichnet,** daß neben N-Alkyl- und/oder N-Alkenylasparaginsäuren als anionische Sammler Talgalkylsuccinamide und/oder Ölsäure eingesetzt werden.

5. Verwendung nach Anspruch 3, **dadurch gekennzeichnet,** daß neben N-Alkyl- und/oder N-Alkenylasparaginsäuren als nichtionischer Sammler ein Umsetzungsprodukt aus Propylenglykolglukosid mit α-Dodecanepoxid eingesetzt wird.

6. Verwendung nach den Ansprüchen 1 bis 5, **dadurch gekennzeichnet,** daß die Alkyl- und/oder Alkenylasparaginsäuren in Sammlergemischen in Mengen von 50 bis 2.000 g/t Roherz eingesetzt werden.

## Claims

1. The use of N-alkyl and/or N-alkenyl aspartic acids, in which the alkyl and/or alkenyl groups may be linear or branched, contain 8 to 18 carbon atoms and optionally bear a hydroxyl group and/or -instead of a CH₂ group - an ether bridge, or salts thereof as co-collectors in the flotation of non-sulfidic ores.

2. The use claimed in claim 1, characterized in that the potassium salts, ammonium salts and preferably the sodium salts of N-alkyl and/or N-alkenyl aspartic acids are used.

3. The use claimed in claims 1 and 2, characterized in that anionic and/or nonionic collectors are used in addition to the N-alkyl and/or N-alkenyl aspartic acids in a ratio of from 20:1 to 1:20.

4. The use claimed in claim 3, characterized in that tallow alkyl succinamides and/or oleic acid are used as anionic collectors in addition to N-alkyl and/or N-alkenyl aspartic acids.

5. The use claimed in claim 3, characterized in that a reaction product of propylene glycol glucoside with α-dodecane epoxide is used as nonionic collector in addition to N-alkyl and/or N-alkenyl aspartic acids.

6. The use claimed in claims 1 to 5, characterized in that the alkyl and/or alkenyl aspartic acids are used in collector mixtures in quantities of 50 to 2,000 g/t crude ore.

## Revendications

1. Utilisation des acides N-alcoyl- et/ou N-alcényl aspartiques dont les radicaux alcoyl et/ou alcényle sont linéaires ou ramifiés, possèdent de 8 à 18 atomes de carbone et le cas échéant un groupe hydroxyle et/ou à la place d'un radical CH₂ possède un pont éther ou utilisation de leurs sels comme cocollecteurs lors de la flottation des minerais non sulfurés.

2. Utilisation selon la revendication 1, caractérisée en ce que l'on met en oeuvre les sels de potassium, les sels d'ammonium et de préférence les sels de sodium des acides N-alcoyl- et/ou N-alcényl aspartiques.

3. utilisation selon les revendications 1 et 2, caractérisée en ce qu'à côté des acides N-alcoyl- et N-alcényl aspartiques, on met en oeuvre additionnellement des collecteurs anioniques et/ou non ioniques dans un rapport allant de 20 : 1 à 1 : 20.

4. Utilisation selon la revendication 3, caractérisée en ce qu'à côté des acides N-alcoyl- et/ou N-alcényl aspartiques, on met en jeu comme collecteurs anioniques une alcoylsuccinamide de suif et/ou de l'acide oléique.

5. Utilisation selon la revendication 3, caractérisée en ce qu'à côté des acides N-alcoyl- et/ou N-alcényl aspartiques, on met en jeu un produit de transformation obtenu à partir de propylène glycol de glucoside avec de l'α-époxyde de dodécane en tant que collecteur non ionique.

6. Utilisation selon les revendications 1 à 5, caractérisée en ce que les acides alcoyl et/ou alcényl aspartiques dans les mélanges de collecteurs, sont utilisés en quantités allant de 50 à 2000 g/t de minerai d'origine.
